# EUROPÄISCHE PATENTSCHRIFT

(11) **EP 0 712 340 B1**
(45) Veröffentlichungstag und Bekanntmachung des Hinweises auf die Patenterteilung: **15.01.1997**
(21) Anmeldenummer: 94921574.3
(22) Anmeldetag: 19.07.1994
(51) Int. Cl.: B22D 19/08, B22D 19/16, B22D 19/02, F02F 3/10, C23C 2/02

(54) **GIESSTECHNISCHES VERFAHREN ZUR HERSTELLUNG EINES BAUTEILES, INSBESONDERE KOLBEN, BESTEHEND AUS ZWEI UNTERSCHIEDLICHEN WERKSTOFFEN**
CASTING PROCESS FOR PRODUCING A WORKPIECE, IN PARTICULAR A PISTON, MADE OF TWO DIFFERENT MATERIALS
PROCEDE DE COULEE POUR PRODUIRE UNE PIECE, NOTAMMENT UN PISTON, COMPOSE DE DEUX DIFFERENTS MATERIAUX

(30) Priorität: 02.08.1993 DE 4325864
(43) Veröffentlichungstag der Anmeldung: 22.05.1996
(73) Patentinhaber: Mahle GmbH, 70376 Stuttgart (DE)
(72) Erfinder: BISCHOFBERGER, Ulrich, D-73732 Esslingen (DE); MÜLLER-SCHWELLING, Dieter, D-70376 Fellbach (DE)
(86) Internationale Anmeldenummer: DE9400830
(87) Internationale Veröffentlichungsnummer: WO9503905

(56) Entgegenhaltungen:
- EP-A- 0 353 480
- EP-A- 0 427 389
- EP-A- 0 498 719
- DE-A- 3 518 058
- DERWENT ACCESSION, no. 82-301 62E, Questel Telesystems (WPIL), DERWENT PUBLICATIONS LTD., London; & JP,A,57 041 875 (TOYO KOGYO),

## Beschreibung

Die Erfindung betrifft ein Verfahren zur Herstellung eines Bauteils, bestehend aus zwei unterschiedlichen Werkstoffen nach dem Oberbegriff des Anspruchs 1.

Aus der EP-OS 0 353 480 ist ein Verfahren zum Einbringen einer lokalen Verstärkung , bestehend aus einem Eisenbasiswerkstoff, in einen Aluminiumkolben bekannt. Dabei wird das einzubringende Bauteil zunächst auf den mit Aluminium zu kontaktierenden Flächen mit einem auch bei höheren Temperaturen oxidationsbeständigen aus Partikeln bestehenden Material beschichtet.

Das hierzu eingesetzte Verfahren ist üblicherweise ein Spritzverfahren, wobei Flammspritzen, Plasmaspritzen oder Lichtbogenspritzen in Frage kommen.

Anschließend wird das Teil vorgewärmt, in eine Gießform eingelegt und mit einer Aluminiumlegierung umgossen.

Dieses Verfahren hat mehrere Nachteile:

Spritzschichten sind nicht aus einem homogenen Material aufgebaut, sondern aus vielen einzelnen, zunächst schmelzflüssigen und anschließend schnell erstarrten Partikeln.

Poren und Bindefehler sowohl an der Grenzfläche als auch in der Schicht selbst können nie vollkommen ausgeschlossen werden. Die Beschichtung von Kanten und Ecken bereitet erhebliche Probleme. Definierte Schichtstärken mit Abstufungen im Bereich von wenigen Mymeter lassen sich nicht herstellen und es wird unter Umständen mehr Material als unbedingt notwendig aufgetragen.

Einen Hinweis auf die ungleichmäßige Ausbildung der Spritzschicht liefert schon die in obengenannter Schrift enthaltene Tabelle mit Festigkeitswerten, bei der selbst bei gleicher Schichtstärke Unterschiede von 26% in der Festigkeit gemessen wurden. Ein so hergestellter Verbundwerkstoff weist also lokal unterschiedliche Festigkeitswerte auf.

Ein weiterer Nachteil liegt in der Beschränkung der Schichtwerkstoffe, die erfindungsgemäß auch bei höheren Temperaturen oxidationsbeständig sein müssen, da sich sonst beim Vorwärmen Oxidschichten bilden, die zu einer schlechten Haftung zwischen Schicht und Umgußmaterial führen.

Der Erfindung liegt daher das Problem zugrunde, ein zu umgießendes Teil mit einer Schicht zu versehen, die homogen ist, keine Bindefehler oder inneren Fehler aufweist, eine gute Schichthaftung sowohl gegenüber Eisen- bzw. Kupfer-Basislegierungen als auch gegenüber Aluminiumbasislegierungen aufweist und somit zu einer gleichmäßig hohen Belastbarkeit des Werkstoffverbundes führt. Insbesondere soll die Festigkeit des erfindungsgemäßen Werkstoffverbundes die Festigkeit der seit ca. 40 Jahren bekannten und bis heute beim Großteil der Kolben für Dieselmotoren in Serie produzierten Alfin-Ringträger-Bindung weit überschreiten, da die Zünddrücke dieser Kolben und damit die Belastungen in den letzten Jahren erheblich gestiegen sind.

Eine Lösung dieses Problems zeigt das kennzeichnende Merkmal des Anspruchs 1 auf. Durch die galvanische Aufbringung einer Chromschicht auf das eisen- oder kupferhaltige Teil wird in Verbindung mit den weiteren Verfahrensschritten des Alfinverfahrens eine homogene und gut haftende Verbindung mit der Aluminiumbasislegierung geschaffen.

Dabei beschränkt sich die Auswahl der Legierungen für das Tauchbad nach Merkmal b) des Oberbegriffs nicht auf die üblicherweise beim Al-Fin-Verfahren verwendeten Al-Legierungen, sondern es können auch andere Tauchbäder, vorzugsweise auf Zink- oder Zinn-Basis eingesetzt werden.

Die Festigkeit der Bindung nimmt, verglichen mit der Alfinbindung, stark zu.

Die Erfindung wird im folgenden anhand von zwei Ausführungsbeispielen näher erläutert: Ein Ni-Resist-Bauteil (Zusammensetzung ca. 2,6 % C / 2,1 % Si / 1,2 % Mn / 15 % Ni / 1,3 % Cr / 6 % Cu, Rest Fe) wird zunächst galvanisch ca. 50 Mymeter stark mit Chrom beschichtet. Das Teil wird anschließend ca. 3 min. bei 720 Grad Celsius in einer AlSi6-Schmelze getaucht, in die Gießform gelegt und sofort bei noch nicht vollständig erstarrter Tauchschicht umgossen. Die Bindungsfestigkeit von so hergestellten Proben liegt bei 140 - 150 N/mm². Die Bindungsfestigkeit von entsprechend hergestellten Proben ohne Chromschicht liegt nur bei 50 - 60 N/mm². Führt man beide Verfahren an einem Bauteil aus CuNi2Si durch, so liegt beim ersten Verfahren die Bindungsfestigkeit bei 140 - 150 N/mm², beim zweiten Verfahren bei 30 - 45 N/mm².

Im Schliffbild ist die Verbindung dargestellt.

Es zeigt Fig. 1 den erfindungsgemäßen Schichtaufbau im Querschliff:
Zwischen einem vorstehend definierten NiResist-Werkstoff 1 und einem AlSi-Werkstoff 4 liegt eine Bindeschicht aus galvanisch abgeschiedenem Chrom 2, die auf der AlSi-Seite einen Saum 3 aus intermetallischen Phasen aufweist.

## Patentansprüche

1. Gießtechnisches Verfahren zur Herstellung eines Bauteils, insbesondere Kolbens, bestehend aus zwei unterschiedlichen Werkstoffen, von denen der eine Werkstoff eine Legierung auf Eisen- oder Kupferbasis und der andere eine Legierung auf Aluminiumbasis ist mit den Verfahrensschritten
a) Beschichten des eisen- bzw. kupferhaltigen Teiles
b) Tauchen des eisen- bzw. kupferhaltigen Teiles in einer Metall-Schmelze, bestehend vorzugsweise aus einer Legierung auf Aluminium-, Zink- oder Zinnbasis
c) Einlegen des Teiles in eine Gießform
d) Umgießen des Teiles mit einer Legierung auf Aluminiumbasis,
**dadurch gekennzeichnet,**
daß auf das zu beschichtende Teil galvanisch eine chromhaltige Schicht aufgebracht wird und diese chromhaltige Schicht bei den weiteren Verfahrensschritten nur angelöst, nicht jedoch ganz aufgelöst wird.

2. Verfahren nach Anspruch 1,
**dadurch gekennzeichnet,**
daß der Chromgehalt in der galvanisch erzeugten Schicht bei mindestens 25% liegt.

3. Verfahren nach Anspruch 1,
**dadurch gekennzeichnet,**
daß der Chromgehalt in der galvanisch erzeugten Schicht bei mindestens 50% liegt.

4. Verfahren nach Anspruch 1,
**dadurch gekennzeichnet,**
daß der Chromgehalt in der galvanisch erzeugten Schicht bei mindestens 80% liegt.

## Claims

1. Casting process for producing a workpiece, in particular a piston, made of two different materials, of which one material is an alloy with an iron or copper base and the other is an alloy with an aluminium base, with the following process steps
a) coating the iron or copper-containing part,
b) immersing the iron or copper-containing part in a metal melt, preferably comprising an alloy with an aluminium, zinc or tin base,
c) placing the part into a casting mould,
d) casting around the part with an alloy with an aluminium base,
characterised in that
a chrome-containing layer is applied galvanically onto the part to be coated and said chrome-containing layer is only partially dissolved in further stages of the process and not completely dissolved.

2. Process according to claim 1,
characterised in that,
the chrome content in the galvanically produced layer is at least 25 %.

3. Process according to claim 1,
characterised in that
the chrome content in the galvanically produced layer is at least 50 %.

4. Process according to claim 1,
characterised in that
the chrome content in the galvanically produced layer is at least 80 %.

## Revendications

1. Procédé de coulée pour la fabrication d'une pièce, en particulier d'un piston, constituée de deux matériaux différents dont l'un est un alliage à base de fer ou de cuivre et l'autre un alliage à base d'aluminium, comprenant les étapes de
a) revêtement de la pièce contenant du fer ou du cuivre,
b) immersion de la pièce contenant du fer ou du cuivre dans un bain de métal fondu, constitué de préférence d'un alliage à base d'aluminium, de zinc ou d'étain,
c) mise de la pièce dans un moule de coulée,
d) coulée autour de la pièce d'un alliage à base d'aluminium,
caractérisé par le fait qu'on applique par voie électrolytique une couche contenant du chrome sur la pièce à revêtir et que, dans les autres étapes du procédé, on attaque seulement légèrement cette couche contenant du chrome, mais ne la dissout pas complètement.

2. Procédé selon la revendication 1, caractérisé par le fait que la teneur en chrome de la couche produite par voie électrolytique est d'au moins 25 %.

3. Procédé selon la revendication 1, caractérisé par le fait que la teneur en chrome de la couche produite par voie électrolytique est d'au moins 50 %.

4. Procédé selon la revendication 1, caractérisé par le fait que la teneur en chrome de la couche produite par voie électrolytique est d'au moins 80 %.
